# EUROPÄISCHE PATENTSCHRIFT

(11) **EP 3 622 105 B1**
(45) Veröffentlichungstag und Bekanntmachung des Hinweises auf die Patenterteilung: **07.01.2026**
(21) Anmeldenummer: 18716251.6
(22) Anmeldetag: 06.04.2018
(51) Int. Cl.: D04H 1/435, D04H 1/541, D04H 1/587, D04H 3/011, D04H 3/147, D01F 8/14

(54) **TEXTILES FLÄCHENGEBILDE FÜR DIE ELEKTROISOLATION**
TEXTILE FLAT STRUCTURE FOR ELECTRICAL INSULATION
SURFACE TEXTILE POUR L'ISOLATION ÉLECTRIQUE

(30) Priorität: 11.05.2017 DE 102017004481
(43) Veröffentlichungstag der Anmeldung: 18.03.2020
(73) Patentinhaber: Carl Freudenberg KG, 69469 Weinheim (DE)
(72) Erfinder: SCHNEIDER, Ulrich, 64297 Darmstadt (DE); JARRE, Gerald, 69469 Weinheim (DE); ZAPLATILEK, Michael, 69488 Birkenau (DE); JAEGER, Andrea, 68542 Heddesheim (DE)
(86) Internationale Anmeldenummer: PCT/EP2018/058832
(87) Internationale Veröffentlichungsnummer: WO 2018/206203

(56) Entgegenhaltungen:
- EP-A1- 0 976 854
- WO-A1-2015/049027
- JP-A- H1 176 651
- JP-A- S5 898 426
- JP-B2- 2 977 679
- YU SHI ET AL: "Glass-transition and melting behavior of poly(ethylene terephthalate)/poly(ethylene 2,6-naphthalate) blends", JOURNAL OF APPLIED POLYMER SCIENCE, vol. 81, no. 1, 5 July 2001 (2001-07-05), pages 11 - 22, XP055153866, ISSN: 0021-8995, DOI: 10.1002/app.1408

## Beschreibung

### Technisches Gebiet

Die Erfindung betrifft ein textiles Flächengebilde, insbesondere für die Elektroisolation von elektrischen Vorrichtungen.

### Stand der Technik

Die Verwendung von textilen Flächengebilden für die Elektroisolation von elektrischen Vorrichtungen ist aus dem Stand der Technik bekannt. So werden textile Flächengebilde beispielsweise für die Elektroisolation von elektrischen Motoren, Generatoren oder Transformatoren eingesetzt. Hierbei werden Folien (z.B. PET, PEN, PI, etc.) mit den entsprechenden Vliesstoffen laminiert, so dass 2 oder 3-Lagen Laminate mit dem Aufbau Vlies - Folie, bzw. Vlies - Folie - Vlies entstehen. Der klassische Fachbegriff hierfür ist DMD (Dacron - Mylard - Dacron). Die Laminate werden dann in Motoren/Generatoren/Transfomatoren zur Isolation verwendet, z.B. als Nutisolation, Deckschieber, Feldspulenisolation, Ankerisolation.

Wichtige Anforderungen an den Vliesstoff hierbei sind: gute Laminierfähigkeit, Harzaufnahme, Gleichmäßigkeit der Faserverteilung und Dicke, hohe Glätte und eine möglichst hohe Dauertemperaturbeständigkeit. Der Vliesstoff kann aber auch direkt eingesetzt werden z.B: zur Phasenisolierung/ -Trennung oder Rundumisolation. Hierbei wird der Vliesstoff nachträglich mit einem Harz versehen und erhält damit seine elektrisch isolierende Wirkung.

Wichtige Anforderungen an den Vliesstoff hierbei sind: Harzaufnahme und Weiterleitung, Gleichmäßigkeit der Faserverteilung möglichst hohe Dauertemperaturbeständigkeit, ausreichende mechanische Eigenschaften für Verformungsprozesse. Ein weiteres Anwendungsgebiet für solche Vliesstoffe sind Träger für leitfähige Bänder, die z.B. in der Bewicklung von Roebelstäben zum Einsatz kommen.

Wichtige Anforderungen an den Vliesstoff hierbei sind: Gutes Imprägnierverhalten, Luftdurchlässigkeit -> Leitfähigkeit through plane, möglichst hohe Dauertemperaturbeständigkeit, ausreichende mechanische Eigenschaften für Wickelprozesse.

Aus der US 2011/0012474 A1 ist ein elektrisches Laminatisolationselement für eine elektrische Vorrichtung bekannt, umfassend eine Thermoplastfolie, die zwischen, anliegend an und befestigt an zwei Vliesstoffplatten positioniert ist, wobei jede der Vliesstoffplatten aus polymeren Multikomponentenfasern besteht. Die Multikomponentenfasern können Kern-Mantelfasern sein, in denen das hochschmelzende Polymer den Mantel bildet und das niederschmelzende Polymer den Kern der Faser. In einer bevorzugten Ausführungsform besteht der Kern aus dem niedrigschmelzenden Polymer (PET) und der Mantel aus dem hochschmelzenden (PPS).

Nachteilig an dem beschriebenen Laminatisolationselement ist, dass es Schwefel enthält. Bei seinem Abbau in der Langzeitanwendung besteht die Gefahr, dass es zur Entstehung von Säuren und anderen Schwefelverbindungen und damit zu Korrosion kommt. Die Anwesenheit von Schwefel ist deshalb im Bereich Elektroisolation nicht gewünscht. Darüber hinaus kommt im Falle von Mehrkomponentenfasern zudem eine Unverträglichkeit von PPS und PET zu tragen, was die Herstellung beispielsweise von PPS/PET Bicofasern erschwert und es nötig macht PPS in einer relativ großen Menge einzusetzen bzw. spezielle und damit aufwendige Kerngeometrien zu verwenden.

WO 2015/049027A1 beschreibt ein textiles Flächengebilde, das mindestens eine Lage enthält, die zwei verschiedene Fasertypen mit jeweils unterschiedlichen Polymeren enthält oder aus Fasern besteht, die beide Polymere in sich vereinen. Dabei liegt die Kaltkristallisationstemperatur des ersten Polymers auf oder unterhalb der Erweichungstemperatur des zweiten Polymers. Das textile Flächengebilde wird in einem Schmelzspinnverfahren hergestellt.

JP H 11 76651A beschreibt ein Polstermaterial, das ein textiles Flächengebilde umfasst, wobei das textile Flächengebilde aus Faser A oder Faser B oder aus Gemischen hiervon besteht und sowohl Faser A als auch Faser B Polyethylen-2,6-naphthalat (PEN) enthalten. Beispiel 1 beschreibt eine Faser B, die PEN im Kern und eine PEN/PET Mischung im Mantel enthält. Durch Verwendung der PEN/PET Mischung im Mantel wird der Schmelzpunkt des Mantels unter den Schmelzpunkt des Kerns herabgesetzt, so dass der Mantel als Bindekomponente fungieren kann. Das Verhältnis von PEN/PET in den Copolymeren beträgt 20/80 bis 80/20.

Die WO 2006105836 A1 beschreibt einen thermisch gebundenen Vliesstoff enthaltend eine schrumpfarme Kern-Mantel-Bikomponentenfaser, wobei die schrumpfarme Kern-Mantel-Bikomponentenfaser aus einem kristallinen Polyesterkern und einem mindestens 10°C tiefer schmelzenden, kristallinen Polyestermantel besteht und einen Heißschrumpf bei 170°C kleiner 10% aufweist. In einer bevorzugten Ausführungsform besteht der Kern aus Polyethylennaphthalat (PEN). Der Vliesstoff wird verwendet als Filtermedium, Membranstützvliesstoff und Batterieseparator. Für diese Anwendungen weist er hervorragende Eigenschaften auf. Speziell für die Elektroisolation hat er jedoch den Nachteil, dass er auf Grund der relativ niedrigen Glasübergangstemperatur des Polyestermantels eine zu geringe thermische Stabilität aufweist.

Der Erfindung liegt daher die Aufgabe zugrunde, ein textiles Flächengebilde für die Elektroisolation, beispielsweise für die Elektroisolation von elektrischen Motoren, Generatoren oder Transformatoren, bereitzustellen, das die vorgenannten Nachteile zumindest teilweise ausräumt.

Die vorliegende Erfindung löst die zuvor genannte Aufgabe durch ein textiles Flächengebilde gemäß Anspruch 1, umfassend einen Grundkörper aus mindestens einer Lage, wobei die mindestens eine Lage PEN, Copolymere und/oder Blends hiervon als Bindekomponente aufweist, wobei die Bindekomponente durch Beaufschlagen von Kern/Mantelbindefasern, bei denen das Bindefasermantelpolymer PEN,
Copolymere und/oder Blends hiervon enthält, mit Temperaturen oberhalb der Glasübergangstemperatur des Bindefasermantelpolymers, erhältlich ist.

Erfindungsgemäß wurde gefunden, dass sich Kern/Mantelfasern, bei denen der Mantel PEN, Copolymere und/oder Blends hiervon aufweist, hervorragend dazu eignen hochtemperaturbeständige textile Flächengebilde für die Elektroisolation bereitzustellen. Im erfindungsgemäßen Flächengebilde liegt das PEN, die Copolymere und/oder Blends hiervon als Bindekomponente vor. Dabei kann die Bindekomponente in Form einer mehr oder weniger deformierten Faserstruktur bis hin zu einer vollständig verschmolzenen kontinuierlichen Phase vorliegen.

Die Verwendung von PEN, Copolymeren und/oder Blends hiervon als Bindekomponente ist in der Technik ungewöhnlich, da diese Materialien in der Regel einen eher hohen Schmelzpunkt aufweisen. Erfindungsgemäß wurde jedoch gefunden, dass es möglich ist diese Materialien auch unterhalb ihres Schmelzpunkts als Bindekomponente einzusetzen, wenn ihr Kristallinitätsgrad gering eingestellt wird. Erfindungsgemäß ist die Bindekomponente herstellbar ausgehend von Kern/Mantelbindefasern, bei denen das Bindefasermantelpolymer PEN, Copolymere und/oder Blends von PET mit einem Kristallinitätsgrad von weniger als 80%, beispielsweise von 0 bis 75%, noch bevorzugter von 0 bis 70% und insbesondere von 0 bis 60% aufweist. Das heißt, dass das zur Herstellung der Bindekomponente eingesetzte Bindefasermantelpolymer vorzugsweise einen der vorgenannten Kristallinitätsgrade aufweist.

Ein niedriger Kristallisationsgrad kann auf einfache Weise dadurch erzielt werden, dass die zur Herstellung des erfindungsgemäßen Flächengebildes eingesetzten Kern/Mantelbindefasern nicht verstreckte Fasern sind. Also Fasern mit einem hohen Anteil an amorphen PEN, amorphen Copolymeren und/oder amorphen Blends hiervon. In praktischen Versuchen wurde festgestellt, dass diese amorphen Materialien während einer thermisch induzierten Rekristallisation bereits unterhalb des Schmelzpunktes eine Bindungsfähigkeit erhalten (Kaltkristallisation). Unter Kaltkristallisationstemperatur wird die Temperatur verstanden, bei der ein erstes exothermes Maximum der freien Enthalpie auftritt. Unter exotherm wird eine Energiefreisetzung verstanden. Hierdurch können Kern/Mantelbindefasern erhalten werden, die sich deshalb für übliche Bindeverfahren in der Textilindustrie beispielsweise Kalandrieren eignen.

Vorteilhaft an der Verwendung von PEN ist, dass es sich im Produkt durch sehr hohe thermisch-elektrische Beständigkeit auszeichnet. Zudem ist PEN mit den verschiedensten technisch relevanten Polymeren z.B. Polyestern gut verträglich und somit einfach als Mantel in einer Kern/Mantel-Faser zu verspinnen. Damit lassen sich auch geringere Mantelstärken realisieren. Zudem kann die Langzeitbeständigkeit auf Grund der durch die gute Verträglichkeit der Polymere in ihrer Struktur verbesserten Grenzfläche erhöht werden. Weiter vorteilhaft an der Verwendung von PEN verglichen mit PPS ist, dass es keinen Schwefel enthält.

Dadurch, dass das PEN, die Copolymere und/oder Blends hiervon erfindungsgemäß im Mantel der zur Herstellung des textilen Flächengebildes eingesetzten Kern/Mantelbindefasern vorliegt, können seine vorteilhaften Eigenschaften, insbesondere seine hohe thermisch-elektrische Beständigkeit und Langzeitbeständigkeit besonders gut ausgenutzt werden. Darüber hinaus kann es hierdurch als Schutz für die innen liegende Faserkomponente fungieren.

Darüber hinaus hat sich in praktischen Versuchen gezeigt, dass das erfindungsgemäße Flächengebilde eine ausgezeichnete Lagerungsbeständigkeit aufweist, die sich beispielsweise darin äußert, dass die PEN enthaltende Bindekomponente nahezu keine Verschlechterung, bzw. sogar eine Steigerung der Festigkeit bei thermischer Lagerung aufweist (s. Fig. 1-4). So zeigt das erfindungsgemäße Flächengebilde nach thermischer Lagerung bei 160°C für 1 Woche bevorzugt eine prozentuale Verringerung der Höchstzugkraft in mindestens einer Richtung von weniger als 5%, vorzugsweise von weniger als 4%, beispielsweise von 0 bis 4% und/oder eine Steigerung der Höchstzugkraft in mindestens einer Richtung von mindestens 1%, vorzugsweise von mehr als 5%, beispielsweise von 5 bis 100%.

Ohne sich erfindungsgemäß auf einen Mechanismus festzulegen wird vermutet, dass die gute Lagerbeständigkeit darauf zurück zu führen ist, dass PEN eine vergleichsweise hohe Glasübergangstemperatur besitzt. Zudem steigt der Kristallisationsgrad der PEN Komponente mit der Zeit, was einer Destabilisierung durch thermische Abbauprozesse entgegenwirkt.

Bevorzugt weist das PEN, die Copolymere und/oder Blends hiervon im Bindefasermantelpolymer eine Kaltkristallisationstemperatur im Bereich von 70 bis 200°C, bevorzugter im Bereich von 80 bis 190°C, höchst bevorzugt im Bereich von 90 bis 175°C, auf.

Ebenfalls bevorzugt weist das PEN, die Copolymere und/oder Blends hiervon im Bindefasermantelpolymer und/oder in der Bindekomponente eine Schmelztemperatur im Bereich von 180 bis 320°C, bevorzugter im Bereich von 210 bis 310°C, höchst bevorzugt im Bereich von 230 bis 300°C auf. Diese Polymere eignen sich sehr gut zur thermischen Bindung.

Erfindungsgemäß weist die Bindekomponente PEN, Copolymere und/oder Blends hiervon auf. Unter dem Begriff "PEN" wird Polyethylennaphthalat verstanden. Dieses kann als Homopolymer, Copolymer und/oder Blend hiervon vorliegen, wobei das PEN in den Copolymeren und/oder Blends als Hauptkomponente vorliegt, nämlich in einem Anteil von mehr als 90 Gew.%. Als Copolymere sind beispielsweise statistische Copolymere, Gradientencopolymere, alternierende Copolymere, Blockcopolymere oder Propfpolymere geeignet. Die Copolymere können aus zwei, drei, vier oder mehr verschiedenen Monomeren bestehen (Terpolymere, Tetrapolymere). Besonders bevorzugte weitere Comonomere sind Monomere folgender Polymere: aromatische und aliphatische Polyester, aromatische und aliphatische Polyamide, aromatische und aliphatische Epoxide, aromatische und aliphatische Polyurethane, Polysiloxane, Polyacrylate, Polyacrylamide.

Wird das PEN als Blend eingesetzt, so sind bevorzugte weitere Blendkomponenten Polymere mit einer Schmelztemperatur im Bereich von 180 bis 320°C, bevorzugter im Bereich von 210 bis 300°C, höchst bevorzugt im Bereich von 230 bis 290°C und/oder mit einem Zersetzungspunkt im Bereich von 210 bis 800°C, bevorzugter im Bereich von 300 bis 750°C, höchst bevorzugt im Bereich von 350 bis 700°C. Besonders bevorzugte weitere Blendkomponenten sind folgende: aromatische Polyester, aromatische Polyamide, Polyetheretherketon, Poly(p-phenylen-2,6-benzobisoxazol), Polyamidimid, Polyphenylensulfid.

Bei der Verwendung von PEN als Homopolymer liegt das PEN im Bindefasermantelpolymer vorzugsweise in einem Anteil von mehr als 50 Gew.%, noch bevorzugter von mehr als 75 Gew.%, noch bevorzugter von mehr als 90 Gew.%, und insbesondere von etwa 100 Gew.%, jeweils bezogen auf das Gesamtgewicht des Mantels vor, wobei übliche Zusatzstoffe wie z.B. Spinnhilfsmittel, Nukleierungsadditive, Mattierungsmittel und Verunreinigungen wie z.B. Katalysatorrückstände nicht berücksichtigt werden sollen.

Durch die Bindekomponente kann eine adhäsive Bindung des Flächengebildes bewirkt werden.

Erfindungsgemäß bevorzugt ist das Flächengebilde ein Vliesstoff. Ein Vliesstoff ist ein Gebilde aus Fasern begrenzter Länge, Endlosfasern (Filamenten) oder geschnittenen Garnen jeglicher Art und jeglichen Ursprungs, die auf irgendeine Weise zu einem Vlies (einer Faserschicht, einem Faserflor) zusammengefügt und auf irgendeine Weise miteinander verbunden worden sind; davon ausgeschlossen ist das Verkreuzen bzw. Verschlingen von Garnen, wie es beim Weben, Wirken, Stricken, der Spitzenherstellung, dem Flechten und Herstellung von getufteten Erzeugnissen geschieht. Nicht zu den Vliesstoffen gehören Folien und Papiere.

Erfindungsgemäß bevorzugt weisen die zur Herstellung des textilen Flächengebildes eingesetzten Kern/Mantelbindefasern im Kern ein vom Mantelpolymer verschiedenes Polymer (Bindefaserkernpolymer) auf. Beim Erhitzen der Kern/Mantelbindefasern kann das Bindefaserkernpolymer ebenfalls (teilweise) binden oder nicht. Dabei kann das Bindefaserkernpolymer teilweise oder auch vollständig von der Bindekomponente umschlossen werden. Das Mengenverhältnis zwischen Bindefaserkern- und Bindefasermantelpolymer kann frei gewählt werden. Als besonders günstig haben sich Verhältnisse von 90:10 bis 10:90 (Gewichtsverhältnis Kern : Mantel in Gew.%), noch bevorzugter von 80 : 20 bis 20 : 80, noch bevorzugter von 80 : 20 bis 30 : 70 und insbesondere von 80 : 20 bis 40 : 60 erwiesen.

Erfindungsgemäß weist das Bindefasermantelpolymer einen höheren Schmelzpunkt auf als das Bindefaserkernpolymer. Dabei beträgt die Differenz der Schmelztemperaturen des Bindefasermantelpolymers und des Bindefaserkernpolymers vorzugsweise mindestens 2,5°C, bevorzugt mindestens 5°C, besonders bevorzugt mindestens 7,5°C. Bevorzugt werden Polymere mit einer Temperaturdifferenz von 2,5 bis 200°C, noch bevorzugter von 5 bis 150°C, besonders bevorzugt von 7,5 bis 100°C, verwendet. Diese Differenz der Schmelztemperaturen beider Polymere führt zu einer guten Temperaturstabilität.

Gemäß einer besonders bevorzugten Ausführungsform weist das Bindefasermantelpolymer eine um mindestens 5°C höhere Glasübergangstemperatur als das Bindefaserkernpolymer auf, bevorzugt mindestens 10°C, besonders bevorzugt mindestens 15°C. Bevorzugt werden Polymere mit einer Differenz der Glasübergangstemperatur von 5 bis 600°C, noch bevorzugter von 10 bis 500°C, besonders bevorzugt von 15 bis 200°C, verwendet.

Das Bindefaserkernpolymer kann die verschiedensten Materialien enthalten. Vorzugsweise ist das Bindefaserkernpolymer schmelzspinnbar. Bevorzugt ist das Bindefaserkernpolymer ein Polyester ausgewählt aus der Gruppe bestehend aus Polyethylenterephthalat, Polypropylenterephthalat, Polytetramethylenterephthalat, Poly(decamethylen)-terephthalat, Poly-1,4-cyclohexylendimethylterephthalat, Polybutylenterephthalat, Polyethylennaphthalat, Polyglykolsäure, Polylaktide, Polycaprolactone, Polyethylenadipate, Polyhydroxyalkanoate, Polyhydroxybutyrate, Poly-3-hydroxybutyrat-co-3-hydroxyvalerate, Polytrimethylenterephthalate, Vektrane, Polyethylennaphthalat deren Copolymere und/oder deren Gemische. Flächengebilde, die die vorgenannten Polymere enthalten, lassen sich gut recyceln.

Weiterhin höchst bevorzugt ist das Bindefaserkernpolymer ausgewählt aus der Gruppe bestehend aus Poly(decamethylen)terephthalat, Poly-1,4-cyclohexylendimethyl-terephthalat, Polybutylenterephthalat, Polyethylennaphthalat, bevorzugter Polyethylennaphthalat, Polybutylenterephthalat, deren Copolymere und/oder deren Blends. Gemäß einer bevorzugten Ausführungsform enthält das Bindefaserkernpolymer Polyethylenterephthalat und/oder Co-Polyethylenterephthalat. Als Copolymere sind beispielsweise statistische Copolymere, Gradientencopolymere, alternierende Copolymere, Blockcopolymere oder Propfpolymere geeignet. Die Copolymere können aus zwei, drei, vier oder mehr verschiedenen Monomeren bestehen (Terpolymere, Tetrapolymere). Besonders bevorzugte weitere Comonomere sind Monomere folgender Polymere: aromatische und aliphatische Polyester, aromatische und aliphatische Polyamide, aromatische und aliphatische Epoxide, aromatische und aliphatische Polyurethane, Polysiloxane, Polyacrylate, Polyacrylamide.

Bevorzugt beträgt der Anteil der vorgenannten Polymere im Bindefaserkernpolymer von 5 bis 100 Gew.%, noch bevorzugter von 50 bis 100 Gew.% und insbesondere von 75 bis 100 Gew.%, jeweils bezogen auf das Gesamtgewicht des Kerns, wobei übliche Zusatzstoffe wie z.B. Spinnhilfsmittel, Nukleierungsadditive, Mattierungsmittel und Verunreinigungen wie z.B. Katalysatorrückstände nicht berücksichtigt werden sollen.

Wird ein Blend als Bindefaserkernpolymer eingesetzt, so sind bevorzugte weitere Blendkomponenten Polymere einer Schmelztemperatur im Bereich von 180 bis 320°C, bevorzugter im Bereich von 210 bis 300°C, höchst bevorzugt im Bereich von 230 bis 290°C und/oder mit einem Zersetzungspunkt im Bereich von 210 bis 800°C, bevorzugter im Bereich von 300 bis 750°C, höchst bevorzugt im Bereich von 350 bis 700°C. Besonders bevorzugte weitere Blendkomponenten sind folgende: aromatische Polyester, aromatische Polyamide, Polyetheretherketon (PEEK), Polybenzobisoxazole (PBO), Polyamidimid (PAI), Polyphenylensulfid (PPS).

Durch geeignete Wahl der verwendeten Polymere können die Temperaturstabilität sowie die mechanischen Eigenschaften, insbesondere die Elastizität, Verformbarkeit und Festigkeit des Flächengebildes, beeinflusst werden.

Ebenfalls bevorzugt weist das Bindefaserkernpolymer eine Schmelztemperatur im Bereich von 180 bis 320°C, bevorzugter im Bereich von 210 bis 300°C, höchst bevorzugt im Bereich von 230 bis 290°C und/oder einen Zersetzungspunkt im Bereich von 210 bis 800°C, bevorzugter im Bereich von 300 bis 750°C, höchst bevorzugt im Bereich von 350 bis 700°C auf.

In einer bevorzugten Ausführungsform der Erfindung enthält das Flächengebilde Matrixfasern. Die Matrixfasern liegen im Unterschied zu der Bindekomponente in einer signifikant deutlicheren Faserform vor. Dabei können die Kerne der zur Herstellung des Flächengebildes eingesetzten Kern-/Mantelbindefasern als Matrixfasern fungieren. Besonders bevorzugt werden jedoch zusätzlich oder alternativ zu den Kernen der Kern-/Mantelbindefasern weitere Fasern als Matrixfasern eingesetzt. Vorteilhaft an dem Vorhandensein der Matrixfasern ist, dass die Stabilität des Flächengebildes insgesamt erhöht werden kann.

Vorzugsweise beträgt die Differenz des Kristallinitätsgrads zwischen dem Mantel der Kern/Mantelbindefasern und dem Kristallinitätsgrad der Matrixfasern vor der thermischen Behandlung mindestens 5%, beispielsweise von 5 bis 80%, noch bevorzugter von mindestens 7,5%, beispielsweise von 7,5 bis 70% und insbesondere von mindestens 10%, beispielsweise von 10 bis 60%, wobei der Kristallinitätsgrad der Matrixfasern höher ist als der Kristallinitätsgrad des Mantels der Kern/Mantelbindefasern. Kern-/Mantelbindefasern mit geringem Kristallinitätsgrad können auf einfache Art und Weise, beispielsweise durch Schmelzspinnen erhalten werden, bei dem auf einen Verstreckungsschritt verzichtet wird.

In einer besonders bevorzugten Ausführungsform der Erfindung sind die Matrixfasern als Kern/Mantelmatrixfasern ausgebildet, umfassend ein Matrixfasermantelpolymer und ein Matrixfaserkernpolymer. Vorzugsweise beträgt die Differenz des Kristallinitätsgrads zwischen dem Mantel der Kern/Mantelbindefasern und dem Kristallinitätsgrad des Matrixfasermantelpolymers vor der thermischen Behandlung mindestens 5%, beispielsweise von 5 bis 80%, noch bevorzugter von mindestens 7,5%, beispielsweise von 7,5 bis 70% und insbesondere von mindestens 10%, beispielsweise von 10 bis 60%, wobei der Kristallinitätsgrad des Matrixfasermantelpolymers höher ist als der Kristallinitätsgrad des Mantels der Kern/Mantelbindefasern.

Das Matrixfasermantelpolymer kann aus den gleichen Polymeren ausgewählt sein, wie sie für das Mantelpolymer der für die Herstellung der Bindekomponente eingesetzten Kern/Mantelbindefasern beschrieben sind. Auch das Matrixfaserkernpolymer kann aus den gleichen Polymeren ausgewählt sein, wie sie für das Kernpolymer der für die Herstellung der Bindekomponente eingesetzten Kern/Mantelbindefasern beschrieben sind.

Bevorzugt ist das Matrixfasermantelpolymer ausgewählt aus PEN, Copolymeren und/oder Blends hiervon und/oder das Matrixfaserkernpolymer aus Polyethylenterephthalat und/oder Co-Polyethylenterephthalat.

In einer bevorzugten Ausführungsform der Erfindung beträgt der Anteil an PEN, Copolymeren und/oder Blends hiervon einerseits und Polyethylenterephthalat und/oder Co-Polyethylenterephthalat andererseits zusammengenommen mehr als 80 Gew.%, bevorzugt mehr als 90 Gew.%, noch bevorzugter mehr als 95 Gew.% und insbesondere mehr als 97 Gew.%, jeweils bezogen auf das Gesamtgewicht des Grundkörpers.

Wird PEN als Blend und/oder Copolymer eingesetzt, so sind bevorzugte weitere Blendkomponenten und bevorzugte Copolymere und bevorzugte Mengenverhältnisse die bereits oben in Bezug auf die Bindekomponente genannten. Dabei können die Polymere, Zusammensetzungen und Mengenverhältnisse der für die Herstellung der Bindekomponente eingesetzten Kern/Mantelbindefasern und der für die Herstellung der Matrixfasern eingesetzten Kern/Mantelmatrixfasern beschriebenen unabhängig voneinander gewählt werden.

So können die Polymere des Bindefasermantelpolymers und des Matrixfasermantelpolymers verschieden sein. Dies ermöglicht es auf einfache Weise unterschiedliche Schmelzbereiche einzustellen. Erfindungsgemäß bevorzugt enthält das Bindefasermantelpolymer und das Matrixfasermantelpolymer die gleichen Polymere bzw. Copolymere oder Blends, die sich jedoch, wie oben erläutert, vor der thermischen Behandlung in ihrer Kristallinität unterscheiden.

Die Beibehaltung der Faserstruktur der Matrixfasern während der thermischen Behandlung bei der Herstellung des Flächengebildes kann durch Einstellung eines höheren Kristallinitätsgrads der Matrixfasern im Vergleich zum Mantel der Kern/Mantelbindefasern, wie oben beschrieben erzielt werden.

Die zur Herstellung des Flächengebildes eingesetzten Fasern können Filamente, Stapel-, und/oder Kurzschnittfasern sein. Erfindungsgemäß bevorzugt sind die Fasern Stapelfasern und/oder Kurzschnittfasern. Stapelfasern, bzw. Kurzschnittfasern können durch die verschiedensten bekannten Herstellungsverfahren gefertigt und gelegt werden, beispielsweise Kardierverfahren, Airlaid, Wetlaid-Verfahren.

In einer Ausführungsform der Erfindung beträgt der Anteil des PEN oder dessen Copolymere oder Blends von 5 bis 95 Gew.%, vorzugweise von 5 bis 75 Gew.% insbesondere von 10 bis 60 Gew.%, jeweils bezogen auf das Gesamtgewicht des Flächengebildes. Besonders bevorzugt wird das PEN oder dessen Copolymere in einer eher geringeren Menge eingesetzt. Hierbei ist vorteilhaft, dass das teure PEN materialsparend eingesetzt werden kann, um die Stabilität des Flächengebildes zu erhöhen.

Ebenfalls bevorzugt beträgt der Anteil der Bindekomponente 5 bis 75 Gew.%, vorzugweise von 5 bis 65 Gew.% insbesondere von 10 bis 55 Gew.%, jeweils bezogen auf das Gesamtgewicht des Flächengebildes.

Bevorzugt liegt der Faserdurchmesser der Kern/Mantelbindefasern und der Matrixfasern, unabhängig voneinander, im Bereich von 0,1 bis 20 dtex, bevorzugter im Bereich von 0,1 bis 15 dtex, besonders bevorzugt im Bereich von 0,1 bis 10 dtex. Weiter bevorzugt beträgt die Länge der Kern/Mantelbindefasern von 1 bis 90 mm und/oder die Länge der Matrixfasern von 1 bis 90 mm, sofern sie nicht als Filamente vorliegen. Da sich naturgemäß die Form zumindest der Kern/Mantelbindefasern während der thermischen Behandlung verändern kann, sind die vorgenannten Faserdimensionen auf den Zustand vor der thermischen Behandlung bezogen.

Bevorzugt enthält das Flächengebilde neben den vorgenannten Matrixfasern und Bindekomponenten keine weiteren Fasern oder weitere Fasern lediglich in einem Anteil von weniger als 60 Gew.%, beispielsweise von 0 bis 60 Gew.% und/oder von 5 bis 60 Gew.%. Im Falle, dass das Flächengebilde weitere Fasern enthält, so sind diese bevorzugt als Monofasern ausgestaltet. Ebenfalls bevorzugt weisen diese einen Schmelzpunkt oder Zersetzungspunkt von mehr als 210°C auf, beispielsweise von 210 bis 2000°C, besonders bevorzugt von 220 bis 2000°C und insbesondere von 250 bis 2000°C. Darüber hinaus sind die weiteren Fasern vorzugsweise ausgewählt aus der Gruppe bestehend aus: Polyester-, insbesondere, Polybutylenterephthalat-; Polyamid-, insbesondere Polyamid 6.6 (Nylon^{®})-, Polyamid 6.0 (Perlon^{®})-, meta-Aramid, para-Aramid; aromatische Poylamide, Polyvinylchlorid-, Polyacrylnitril-, Polyimid-, Polyamidimid-, Polytetraflourethylen (Teflon^{®})-, Phenolharz-, LCP- (Liquid Crystal Polymer), Glas-, Basalt-Fasern. Insbesondere bevorzugt sind die weiteren Fasern, ausgewählt aus der Gruppe bestehend aus: Polyamid-, Polyp-phenylenterephthalamid-, Poly-m-phenylenterephthalamid-, Polyester-Fasern und deren Gemischen. Auf Grund seiner guten mechanischen Eigenschaften, thermischen Beständigkeit und Kostengünstigkeit ist Polyester und dabei insbesondere Polyethylenterephthalat, meta-Aramid und/oder para-Aramid besonders bevorzugt.

Das textile Flächengebilde zeichnet sich in einer weiteren bevorzugten Ausführungsform der Erfindung durch eine gewichtsbezogene Zugfestigkeit in Maschinenrichtung (MD) von mehr als 0,25 N/g aus, beispielsweise von 0,25 bis 12 N/g, bevorzugt von 0,5 bis 10 N/g und besonders bevorzugt von 0,75 bis 8 N/g.

Die hohe Zugfestigkeit ist beispielsweise für den Einsatz des Flächengebildes für die Ummantelung von Stromleitern vorteilhaft, da eine gewisse Festigkeit für den Stromleiterherstellungsprozess, bei dem die Materialien beispielsweise als Umwicklung aufgebracht werden, notwendig ist. Grundsätzlich können jedoch die Zugfestigkeiten in Abhängigkeit von den jeweiligen Einsatzzwecken auf bevorzugte Werte eingestellt werden, beispielsweise von 15 bis 800 N und/oder von 25 bis 700 N und/oder von 35 bis 600 N, gemessen nach DIN ISO 9073-3. Gemäß einer bevorzugten Ausführungsform der Erfindung weist das textile Flächengebilde die vorgenannten hohen Zugfestigkeiten in Maschinenrichtung bereits bei geringen Dicken, beispielsweise unter 3 mm, wie zum Beispiel im Bereich von 0,02 mm bis 2 mm, auf.

Das textile Flächengebilde kann in den verschiedensten Dickenbereichen gefertigt werden. Dies ermöglicht den Einsatz eines maßgeschneiderten textilen Flächengebildes im Hinblick auf die unterschiedlichsten Anwendungen im Bereich der Elektroisolation. Als bevorzugt hat es sich erwiesen, wenn das textile Flächengebilde Dicken gemäß DIN EN 9073-2 im Bereich von 0,01 bis 2 mm, 0,01 bis 1,7 mm und/oder 0,02 bis 1,5 mm aufweist.

Derartige Flächengebilde lassen sich aufgrund ihrer geringen Dicke und guten Verformbarkeit besonders gut verarbeiten.

Das erfindungsgemäße Flächengebilde eignet sich für die unterschiedlichsten Anwendungen, bevorzugt zur Herstellung von elektrischen Isoliermaterialien, beispielsweise für die Elektroisolation von elektrischen Motoren, Generatoren oder Transformatoren, insbesondere für die Herstellung von (flexiblen) Laminaten mit Folien im Kern als Isolation für z.B. Nuten oder Deckschieber und/oder als Lagenseparator für die Phasentrennung. Hierzu kann es in den verschiedensten Formen, beispielsweise in Form einer Nutauskleidung, eines Verschlusses, eines Keils, eines Stabs, als Umwicklung, als Separationslage in Ringform oder Bandage im Kabel gefertigt werden. Für eine Verwendung als Trägermaterial für leitfähige Bänder ist das erfindungsgemäße Flächengebilde ebenfalls besonders geeignet.

Für den Einsatz in Form einer Nutauskleidung und/oder für die Isolierung von Stromleitern ist zu berücksichtigen, dass hier der Bauraum bzw. der vorhandene Platz stark begrenzt ist. Deshalb ist es vorteilhaft, wenn das textile Flächengebilde nicht zu einer starken Zunahme der Dicke des Laminats führt.

In diesen Fällen sind Dicken von unter 1 mm, beispielsweise zwischen 0,01 mm bis 0,07 mm, zwischen 0,02 mm bis 0,5 mm, und/oder von 0,01 mm bis 0,48 mm bevorzugt.

Das Flächengewicht kann in weiten Bereichen schwanken. Bevorzugt weist das textile Flächengebilde ein Flächengewicht gemäß DIN EN 29073-1 von 20 bis 400 g/m2, vorzugsweise von 20 bis 300 g/m2, insbesondere von 30 bis 250 g/m2 auf. Erfindungsgemäße Flächengebilde mit solchen Flächengewichten verfügen über eine hervorragende Stabilität.

Bevorzugt weist das textile Flächengebilde eine Luftdurchlässigkeit gemessen nach DIN EN ISO 9237 von 5 bis 800 l/qm*sek auf, vorzugsweise von 10 bis 700 l/qm*sek und insbesondere von 15 bis 600 l/qm*sek auf. Gewichtsbezogen bedeutet das für das erfindungsgemäße Flächengebilde eine Luftdurchlässigkeit von bevorzugt 0,15 bis 200 l/sek*g, vorzugsweise von 0,25 bis 175 l/sek*g und insbesondere von 0,35 bis 150 l/sek*g.

Es hat sich gezeigt, dass bei den vorgenannten Luftdurchlässigkeiten ein besonders gutes Imprägnierverhalten vorliegt. In einer bevorzugten Ausführungsform der Erfindung weist das erfindungsgemäße Flächengebilde eine Beschichtung und oder Imprägnierung mit einem Harz auf.

Denkbar ist, dass das Flächengebilde eine Verstärkungslage aufweist beispielsweise eine Kunststofffolie. Hierdurch wird ein Flächengebilde mit hoher mechanischer Festigkeit und geringem Gewicht erhalten.

Gemäß einer bevorzugten Ausführungsform ist das Flächengebilde mehrlagig aufgebaut. Bevorzugt enthält das Flächengebilde neben dem Grundkörper mindestens eine weitere Lage. Die weiteren Lagen könnten als Spinnvlieslagen oder Stapelfaserlagen ausgestaltet sein. Die weiteren Lagen können sich voneinander durch ihre Funktion, Herstellungsart, Faserart, enthaltenden Polymere und/oder durch ihre Farbe unterscheiden.

Es ist auch denkbar das textile Flächengebilde einer nachträglichen Behandlung oder Veredelung chemischer Art zu unterziehen, wie beispielsweise einer Anti Pilling-Behandlung, einer Hydrophilierung oder Hydrophobierung, einer antistatischen Behandlung, einer Behandlung zur Verbesserung der Feuerfestigkeit und/oder zur Veränderung der taktilen Eigenschaften oder des Glanzes, einer Behandlung mechanischer Art wie Aufrauen, Sanforisieren, Schmirgeln oder einer Behandlung im Tumbler und/oder einer Behandlung zur Veränderung des Aussehens wie Färben oder Bedrucken.

Für manche Anwendungszwecke kann es ferner zweckmäßig sein, das textile Flächengebilde nachträglich mit einem oder mehreren Additiven zu versehen, beispielsweise zu beschichten, wobei die Additive beispielsweise ausgewählt sind aus Carbonaten, insbesondere Calciumcarbonat, Rußen, insbesondere Leitruß, Graphiten, Ionenaustauscherharzen, Aktivkohlen, Silicaten, insbesondere Talk, Ton, Glimmer, Kieselerde, Zeolithe, Kreide, Calcium- und Bariumsulfat, Aluminiumhydroxid, Glasfasern und -kugeln sowie Holzmehl, Cellulose-Pulver, pulverförmiger Superabsorber, Perlit, Kork- oder Kunststoffgranulat, gemahlene Thermoplasten, Baumwolle-, Carbonfasern, insbesondere gemahlene Carbonfasern und deren Gemischen. Durch die Zugabe eines Füllstoffs und/oder Additivs kann beispielsweise die Durchlässigkeit für Flüssigkeit und/oder Luft verändert sowie die thermische und/oder elektrische Leitfähigkeit des Materials gesteuert werden. Zur Verbesserung der Haftung des Additivs und/oder Füllstoffs kann ein Haftmittel/Bindemittel eingesetzt werden, beispielsweise basierend auf Polyvinylalkohol, Polyacrylaten, Polyurethanen, Styrol-Butadien-Kautschuk oder Nitril-Butadien-Kautschuk, Polyester-,Epoxid-, Polyurethanharzen.

In einer bevorzugten Ausführungsform der Erfindung sind die Lagen im erfindungsgemäßen Flächengebilde, bevorzugt die mindestens eine Lage und/oder die weiteren Lagen des Grundkörpers, als Gelege, Gewebe, Gestricke, Gewirke, Film, Folie, Vlies, oder Vliesstoff ausgestaltet. Hierdurch kann ein Flächengebilde mit hoher mechanischer Festigkeit erhalten werden. Erfindungsgemäß besonders bevorzugt ist die mindestens eine Lage als Vliesstoff ausgestaltet.

Die Erfindung umfasst auch ein Verfahren zur Herstellung des erfindungsgemäßen textilen Flächengebildes, umfassend die folgenden Verfahrensschritte:
- Bereitstellen von Kern/Mantelbindefasern, in denen der Mantel PEN, Copolymere und/oder Blends hiervon aufweist,
- Bilden einer die Kern/Mantelbindefasern enthaltenden Lage,
- Beaufschlagen der Lage mit Temperatur, wobei die Temperatur oberhalb der Kaltkristallisationstemperatur des Bindefasermantelpolymers liegt, so dass ein textiles Flächengebilde erhalten wird, das einen Grundkörper aus mindestens einer Lage umfasst, wobei die mindestens eine Lage PEN, Copolymere und/oder Blends hiervon als Bindekomponente aufweist.

Der erste Verfahrensschritt umfasst das Bereitstellen von Kern/Mantelbindefasern, in denen der Mantel PEN, Copolymere und/oder Blends hiervon aufweist. Das Beaufschlagen der Lage mit Temperatur könnte in einem Ofen und/oder in einem Kalander, in Luft oder in einer inerten Atmosphäre oder unter Vakuum stattfinden. Beispielhafte Temperaturen liegen im Bereich 100 bis 290°C, bevorzugt von 110 bis 280°C. In einer bevorzugten Ausführungsform der Erfindung findet gleichzeitig oder nachgeschaltet eine Behandlung mit Druck statt. Bei der Behandlung mit einem Kalander sind bevorzugte Drücke Liniendrücke von 20 bis 350 N/mm, bevorzugt von 40 bis 300 N/mm und insbesondere von 50 bis 275 N/mm.

Als Ausgangsmaterialien werden erfindungsgemäß bevorzugt die bereits oben in Bezug auf das Flächengebilde diskutierten Materialien in den beschriebenen Formen, Mengenverhältnissen etc. eingesetzt. Als Kern-/Mantelbindefasern und/oder Matrixfasern können Stapelfasern (vorzugsweise mit einer Länge von 1 bis 120 mm) und/oder Endlosfasern (Filamente) eingesetzt werden. Die Kern-/Mantelbindefasern und/oder Matrixfasern weisen einen Titer von 0,1 bis 50 dtex, noch bevorzugter von 1,0 bis 40 dtex auf.

Um Wiederholungen zu vermeiden, wird an dieser Stelle auf die obigen Ausführungen Bezug genommen.

Im Folgenden wird die Erfindung anhand mehrerer Beispiele näher erläutert:
Es werden exemplarisch vier verschiedene erfindungsgemäße Flächengebilde gefertigt:

### 1. Herstellung verschiedener Flächengebilde

Zunächst wird eine Fasermischung aus den folgenden Fasern in einem Mischungsverhältnis 60 : 40 (Matrixfaser : Kern-/Mantelbindefaser) hergestellt.

### Matrix Faser:

Kern/Mantel-Faser (Mantel PEN / Kern PET)
Fasertiter: 4,8 dtex
Faserlänge von 50mm.
Kristallinität PEN : 32%

### Kern/Mantelbindefaser zur Herstellung der Bindekomponente:

Kern/Mantelbindefaser (Mantel PEN / Kern PET)
Fasertiter: 10,8 dtex
Faserlänge von 50mm.
Kristallinität PEN **: 17%**

Es wird ein Faserflor auf einer Wirrvlieskrempel mit MD Orientierung gelegt und mittels Druck und Temperatur in einem Kalander mit einer Walzenkonfiguration Stahl / Stahl bei Temperaturen von 160 bis 250°C und Liniendrücken von 50 bis 250 N/mm thermisch verfestigt. Exakte Einstellparameter sind den entsprechend Produktionsgeschwindigkeiten anzupassen.

Hierdurch werden erfindungsgemäße Flächengebilde 1-4 erhalten.

### 2. Messung relevanter Parameter der unter 1. hergestellten Flächengebilde

| Beispiel | Gewicht | Dicke | Höchstzugkraft gewichtsbezogen MD | Höchstzugkraftdehnung gewichtsbezogen MD | Höchstzugkraft gewichtsbezogen CD | Höchstzugkraftdehnung gewichtsbezogen CD | Luftdurchlässigkeit gewichtsbezogen |
|---|---|---|---|---|---|---|---|
| | [g/qm] | [µm] | [N/g] | [%] | [N/g] | [%] | [l/sek*g] |
| Vergleich s-beispiel | 60 | 74 | 3,42 | 0,35 | 1,32 | 0,23 | 0,50 |
| 1 | 60 | 70 | 0,62 | 0,03 | 0,32 | 0,03 | 4,50 |
| 2 | 60 | 69 | 0,78 | 0,03 | 0,42 | 0,03 | 4,25 |
| 3 | 74 | 75 | 0,82 | 0,03 | 0,53 | 0,03 | 0,96 |
| 4 | 97 | 96 | 0,89 | 0,02 | 0,57 | 0,02 | 0,55 |

| Beispiel | Gewicht | Dicke | Höchstzugkraft MD | Höchstzugkraftdehnung MD | Höchstzugkraft CD | Höchstzugkraftdehnung CD | Luftdurchlässigkeit |
|---|---|---|---|---|---|---|---|
| | [g/qm] | [µm] | [N] | [%] | [N] | [%] | [l/qm*sek] |
| Vergleichsbeispiel | 60 | 74 | 205 | 21 | 79 | 14 | 30 |
| 1 | 60 | 70 | 37 | 2 | 19 | 2 | 270 |
| 2 | 60 | 69 | 47 | 2 | 25 | 2 | 255 |
| 3 | 74 | 75 | 61 | 2 | 39 | 2 | 71 |
| 4 | 97 | 96 | 86 | 2 | 55 | 2 | 53 |

Es konnten hochverdichtete Vliesstoffe in 3 verschiedenen Gewichtsvarianten hergestellt werden. Beispiel 1 wurde mit 50 N/mm komprimiert, Beispiel 2 mit *100 N*/*mm.* Es zeigte sich ein eher geringer Einfluss auf die Dicke des Materials, bzw. die Luftdurchlässigkeit konnte nur geringfügig gesteigert werden, bei jedoch gleichzeitiger Erhöhung der Höchstzugkraft MD und CD. Gemäß den Erwartungen wurden bei höheren Flächengewichten höhere mechanische Festigkeiten und abnehmende Luftdurchlässigkeiten erzielt. Interessanterweise zeigte sich kein Einfluss auf die Reißdehnung.

### 3. Prüfung der unter 1. hergestellten Flächengebilde zur Hochtemperaturbeständigkeit durch Lagerungstests bei 160°C, bzw. 200°C

Die erfindungsgemäßen Flächengebilde und das Vergleichsbeispiel werden Lagerungstests bei 160°C, bzw. 200°C unterworfen. Die Ergebnisse sind in den Figuren 1 - 4 gezeigt.

Es wurden Vergleichslagerungen angestellt um die verbesserte thermische Stabilität des erfindungsgemäßen Vliesstoffes im Vergleich zu Standard Polyethylenterephthalat Produkten aufzuweisen. Als Vergleichsmaterial wurde ein 60 g/m² Vliesstoff aus 100% PET verwendet.

Zur Lagerung wurden die Muster in DIN A4 Größe gestanzt und in einem Ofen (Fa. Memmert, Typ U30) bei 160°C, bzw. 200°C und mittlerer Einstellung der Luftumwälzung für 4 Wochen gelagert. Die Lagerung erfolgte auf mittlerer Schiene im Ofen. Pro Vliestype und Woche wurden je 3 Muster verwendet, also insgesamt 12 DIN A4 Muster pro Beispiel. Aus jedem DIN A4 Muster wurde ein Prüfkörper gestanzt und dessen Höchstzugkraft, bzw. Höchstzugkraftdehnung nach DIN ISO 9073-3 bestimmt. Zur Bestimmung der Abnahme der Eigenschaften nach Lagerung wurde der Mittelwert aus 3 Einzelmessungen (pro Woche und Variante) bestimmt und der gemessene Wert auf den Ausgangswert vor der Lagerung normiert.

Die relative Abnahme der Höchstzugkraft wurde hierzu als Maß für die thermische Stabilität des Vliesstoffes verwendet. Bei Vergleichsbeispiel 1 wurde erwartungsgemäß eine signifikante Abnahme der Höchstzugkraft MD gefunden. So zeigt Vergleichsbeispiel 1 einen konstanten Verlust der Höchstzugkraft auf bis zu 28% des Ursprungswertes nach 4 Wochen bei 200°C (Fig. 1-2). Die hier sichtbaren Schwankungen liegen innerhalb der Messgenauigkeit der gelagerten Muster. Betrachtet man dagegen die erfindungsgemäßen Vliesstoffe so zeigt sich überraschenderweise, dass die Höchstzugkraft nicht abnimmt sondern zunächst sogar ansteigt und dann nahezu konstant bleibt. Die Steigerungen liegen in einer Größenordnung von 20 bis 50%. Vergleicht man die Lagerungstemperaturen bei 160°C mit denen bei 200°C, so zeigt sich, wie nach Arhenius zu erwarten, eine Beschleunigung der ablaufenden Prozesse. Also eine verstärkte Abnahme der Höchstzugkraft des Vliesstoffes auf Basis von PET. Die Ergebnisse sind in Figur 1 und 2 dargestellt.

Analog der Höchstzugkraft wurde die prozentuale Abnahme der Höchszugkraftdehnung untersucht, also die Dehnung des Prüfkörpers in Prozent bei Versagen des Prüfkörpers nach Messung Höchstzugkraft gemäß DIN EN ISO 9073-3. Analog der Messergebnisse in den Figuren 1 und 2 zeigt sich eine starke verhältnismäßige Abnahme der Werte im Falle des Vergleichsvliesstoffes. Die Dehnung nimmt bei 160°C Lagerungstemperatur auf 10% des Ursprungswertes ab, bei 200°C Lagerungstemperatur auf 3% des Ursprungswertes. Die Abnahme im Falle der PEN/PET basierten Vliesstoffe fällt deutlich geringer aus. Bei 160°C erfolgt nach 4 Wochen eine Abnahme auf 47 bis 66% des Ursprungswertes, im Falle einer Lagerungstemperatur von 200°C auf 45 bis 60% des Ursprungswertes.

Man kann also anhand der dargelegten Messwerte darauf schließen das der PEN Mantel den PET Kern schütz und sich somit stabilisierend auswirkt.

Die Ergebnisse sind in Figur 3 und 4 dargestellt.

### 4. Messmethode zur Bestimmung der Schmelzpunkte, Zersetzungspunkte, Schmelz- und Kristallisationsenthalpien, der Glasübergangstemperaturen und der Kristallinität

Glasübergangstemperaturen, Schmelzpunkte und Zersetzungspunkte, Kristallisations- und Schmelzenthalpien wurden mittels DSC nach DIN EN ISO 11357-2 (Ausgabe: 2014-07) gemessen. Die Schmelzpunkte entsprechen den Temperaturen bei den Maxima der endothermen Schmelzenthalpie. Die exothermen Kristallisationsenthalpien sowie die endothermen Schmelzenthalpien ergeben sich aus den jeweiligen Integralen der Messkurven. In allen Fällen wurde die erste Aufheizkurve zur Bestimmung der Werte verwendet.

Die Kristallinitätsgrade (K%) lassen sich aus dem Verhältnis der Schmelz- und Kristallisationsenthalpien ("Thermoplastic Materials: Properties, Manufacturing Methods, and Applications", Cristopher C. Ibeh, CRC Press, ISBN: 13:978-1-4200-9384-1, S. 105 ff.) nach: $K % = \left({ΔH}_{Schmelz .}-{ΔH}_{Krist .}\right) \times 100 % / {ΔH}_{Krist . 100 %} .$ berechnen.

### 5. Bestimmung der Kristallisationsenthalpien und Schmelzenthalpien der für die Herstellung der Flächengebilde der Beispiele 1 bis 4 verwendeten Fasern

| | |
|---|---|
| Prüfgerät: | Mettler Toledo |
| Kühlung: | aktive Flüssigstickstoffkühlung |
| Spülgas: | Stickstoff (N₂ 99,999%) 30 ml/min |
| Tiegel: | Aluminium 40µl |
| Einwaage (mg): | 8 bis 12 |
| Probenvorbereitung: | mit Skalpell geschnitten |

| Temperierung (°C): | 25 | → | 300 | // | 300 | → | 25 | // | 25 | → | 300 |
|---|---|---|---|---|---|---|---|---|---|---|---|
| Heizraten (K/min): | | 10 | | | | 10 | | | | 10 | |
| Haltezeiten (min): | 5 | | | 5 | | | | 5 | | | |

Zur Bestimmung der Integrale wurde das Minimum zwischen beiden Kristallisationsenthalpien als Grenze definiert. Analog wurde im Falle der Schmelzenthalpie der Matrixfaser verfahren.

## Patentansprüche

1. Textiles Flächengebilde, umfassend einen Grundkörper aus mindestens einer Lage, wobei die mindestens eine Lage Polyethylennaphthalat (PEN), Copolymere und/oder Blends hiervon als Bindekomponente aufweist, wobei das PEN in den Copolymeren und/oder Blends als Hauptkomponente in einem Anteil von mehr als 90 Gew.% vorliegt, wobei die Bindekomponente durch Beaufschlagen von Kern/Mantelbindefasern, bei denen das Bindefasermantelpolymer PEN, Copolymere und/oder Blends hiervon enthält, mit Temperaturen oberhalb der Glasübergangstemperatur des Bindefasermantelpolymers erhältlich ist, wobei die Bindekomponente herstellbar ist ausgehend von Kern/Mantelbindefasern, bei denen das Bindefasermantelpolymer PEN, Copolymere und/oder Blends von PEN mit einem Kristallinitätsgrad von weniger als 80% aufweist, **dadurch gekennzeichnet, dass** das Bindefasermantelpolymer einen höheren Schmelzpunkt aufweist als das Bindefaserkernpolymer.

2. Textiles Flächengebilde nach Anspruch 1, **dadurch gekennzeichnet, dass** die Bindekomponente in Form einer mehr oder weniger deformierten Faserstruktur bis hin zu einer vollständig verschmolzenen kontinuierlichen Phase vorliegt.

3. Textiles Flächengebilde nach Anspruch 1 oder 2, **dadurch gekennzeichnet, dass** die Bindekomponente herstellbar ist ausgehend von Kern/Mantelbindefasern, bei denen das Bindefasermantelpolymer PEN, Copolymere und/oder Blends hiervon mit einem Kristallinitätsgrad von 0 bis 75%, noch bevorzugter von 0 bis 70% und insbesondere von 0 bis 60% aufweist.

4. Textiles Flächengebilde nach einem oder mehreren der vorangehenden Ansprüche, **dadurch gekennzeichnet, dass** das Flächengebilde nach thermischer Lagerung bei 160°C für 1 Woche eine prozentuale Verringerung der Höchstzugkraft in mindestens einer Richtung von weniger als 5%, vorzugsweise von weniger als 4%, beispielsweise von 0 bis 4% und/oder eine Steigerung der Höchstzugkraft in mindestens einer Richtung von mindestens 1%, vorzugsweise von mehr als 5%, beispielsweise von 5 bis 100%, aufweist.

5. Textiles Flächengebilde nach einem oder mehreren der vorangehenden Ansprüche, **dadurch gekennzeichnet, dass** das PEN, die Copolymere und/oder Blends hiervon im Bindefasermantelpolymer eine Kaltkristallisationstemperatur im Bereich von 70 bis 200°C, bevorzugter im Bereich von 80 bis 190°C, höchst bevorzugt im Bereich von 90 bis 175°C, aufweisen.

6. Textiles Flächengebilde nach einem oder mehreren der vorangehenden Ansprüche, **dadurch gekennzeichnet, dass** das PEN, die Copolymere und/oder Blends hiervon im Bindefasermantelpolymer und/oder in der Bindekomponente eine Schmelztemperatur im Bereich von 180 bis 320°C, bevorzugter im Bereich von 210 bis 310°C, höchst bevorzugt im Bereich von 230 bis 300°C, aufweisen.

7. Textiles Flächengebilde nach einem oder mehreren der vorangehenden Ansprüche, **dadurch gekennzeichnet, dass** das Mengenverhältnis zwischen Bindefaserkern- und Bindefasermantelpolymer von 90:10 bis 10:90 (Gewichtsverhältnis Kern : Mantel in Gew.%), noch bevorzugter von 80 : 20 bis 20 : 80, noch bevorzugter von 80 : 20 bis 30 : 70 und insbesondere von 80 : 20 bis 40 : 60 beträgt.

8. Textiles Flächengebilde nach einem oder mehreren der vorangehenden Ansprüche, **dadurch gekennzeichnet, dass** die Differenz der Schmelztemperaturen des Bindefasermantelpolymers und des Bindefaserkernpolymersmindestens 2,5°C, vorzugsweise mindestens 5°C, bevorzugt mindestens 7,5°C beträgt.

9. Textiles Flächengebilde nach einem oder mehreren der vorangehenden Ansprüche, **dadurch gekennzeichnet, dass** das Flächengebilde Matrixfasern aufweist, wobei die Differenz des Kristallinitätsgrads zwischen dem Mantel der Kern/Mantelbindefasern und dem Kristallinitätsgrad der Matrixfasern vor der thermischen Behandlung mindestens 5%, beispielsweise von 5 bis 80%, noch bevorzugter von mindestens 7,5%, beispielsweise von 7,5 bis 70% und insbesondere von mindestens 10%, beispielsweise von 10 bis 60%, beträgt.

10. Textiles Flächengebilde nach einem oder mehreren der vorangehenden Ansprüche, **dadurch gekennzeichnet, dass** die Matrixfasern als Kern/Mantelmatrixfasern ausgebildet sind, umfassend ein Matrixfasermantelpolymer und ein Matrixfaserkernpolymer.

11. Textiles Flächengebilde nach einem oder mehreren der vorangehenden Ansprüche, **dadurch gekennzeichnet, dass** das Matrixfasermantelpolymer aus den gleichen Polymeren, Copolymeren und/oder Blends ausgewählt ist, wie das Bindefasermantelpolymer und/oder das Matrixfaserkernpolymer aus den gleichen Polymeren, Copolymeren und/oder Blends ausgewählt ist, wie das Bindefaserkernpolymer.

12. Textiles Flächengebilde nach einem oder mehreren der vorangehenden Ansprüche, **dadurch gekennzeichnet, dass** der Anteil an PEN, Copolymeren und/oder Blends hiervon und Polyethylenterephthalat und/oder Co-Polyethylenterephthalat zusammengenommen mehr als 80 Gew.%, bevorzugt mehr als 90 Gew.%, noch bevorzugter mehr als 95 Gew.% und insbesondere mehr als 97 Gew.%, jeweils bezogen auf das Gesamtgewicht des Grundkörpers beträgt.

13. Textiles Flächengebilde nach einem oder mehreren der vorangehenden Ansprüche, **dadurch gekennzeichnet, dass** der Anteil des PEN, dessen Copolymere und/oder Blends von 5 bis 95 Gew.%, vorzugweise von 5 bis 75 Gew.%, insbesondere von 10 bis 50 Gew.%, jeweils bezogen auf das Gesamtgewicht des Flächengebildes beträgt.

14. Verwendung eines textilen Flächengebildes nach einem oder mehreren der vorangehenden Ansprüche zur Herstellung von elektrischen Isoliermaterialien, beispielsweise für die Elektroisolation von elektrischen Motoren, Generatoren oder Transformatoren, insbesondere für die Herstellung von (flexiblen) Laminaten mit Folien im Kern als Isolation für z.B. Nuten oder Deckschieber, als Trägermaterial für leitfähige Bänder und/oder als Lagenseparator zur Phasentrennung.

15. Verfahren zur Herstellung eines textilen Flächengebildes nach einem oder mehreren der Ansprüche 1 bis 13 umfassend die folgenden Verfahrensschritte:
- Bereitstellen von Kern/Mantelbindefasern, in denen der Mantel PEN, Copolymere und/oder Blends hiervon aufweist,
- Bilden einer die Kern/Mantelbindefasern enthaltenden Lage,
- Beaufschlagen der Lage mit Temperatur, wobei die Temperatur oberhalb der Kaltkristallisationstemperatur des Bindefasermantelpolymers liegt, so dass ein textiles Flächengebilde erhalten wird, das einen Grundkörper aus mindestens einer Lage umfasst, wobei die mindestens eine Lage PEN, Copolymere und/oder Blends hiervon als Bindekomponente aufweist.

## Claims

1. Textile sheet structure comprising a main body of at least one ply, wherein the at least one ply comprises polyethylene naphthalate (PEN), copolymers and/or blends thereof as a binding component, wherein the PEN in the copolymers and/or blends is the main component and is present in a fraction of more than 90% by weight, wherein the binding component is obtainable by subjecting core/sheath binder fibres, in which the binder fibre sheath polymer contains PEN, copolymers and/or blends thereof, to temperatures above the glass transition temperature of the binder fibre sheath polymer, wherein the binding component is producible starting from core/sheath binder fibres in which the binder fibre sheath polymer comprises PEN, copolymers and/or blends of PEN having a degree of crystallinity of less than 80%, **characterized in that** the binder fibre sheath polymer has a higher melting point than the binder fibre core polymer.

2. Textile sheet structure according to Claim 1, **characterized in that** the binding component is present in a form ranging from a more or less deformed fibre structure up to a completely fused continuous phase.

3. Textile sheet structure according to Claim 1 or 2, **characterized in that** the binding component is producible starting from core/sheath binder fibres in which the binder fibre sheath polymer comprises PEN, copolymers and/or blends thereof having a degree of crystallinity of 0% to 75%, even more preferably of 0% to 70% and in particular of 0% to 60%.

4. Textile sheet structure according to one or more of the preceding claims, **characterized in that** the sheet structure after thermal storage at 160°C for 1 week exhibits a percentage reduction in the ultimate tensile strength in at least one direction of less than 5%, preferably of less than 4%, for example of 0% to 4% and/or an increase in the ultimate tensile strength in at least one direction of at least 1%, preferably of more than 5%, for example of 5% to 100%.

5. Textile sheet structure according to one or more of the preceding claims, **characterized in that** the PEN, the copolymers and/or blends thereof in the binder fibre sheath polymer have a cold crystallization temperature in the range from 70 to 200°C, more preferably in the range from 80 to 190°C, most preferably in the range from 90 to 175°C.

6. Textile sheet structure according to one or more of the preceding claims, **characterized in that** the PEN, the copolymers and/or blends thereof in the binder fibre sheath polymer and/or in the binding component have a melting temperature in the range from 180 to 320°C, more preferably in the range from 210 to 310°C, most preferably in the range from 230 to 300°C.

7. Textile sheet structure according to one or more of the preceding claims, **characterized in that** the quantitative ratio between binder fibre core polymer and binder fibre sheath polymer is from 90:10 to 10:90 (weight ratio core:sheath in % by weight), even more preferably from 80:20 to 20:80, even more preferably from 80:20 to 30:70 and in particular from 80:20 to 40:60.

8. Textile sheet structure according to one or more of the preceding claims, **characterized in that** the difference of the melting temperatures of the binder fibre sheath polymer and the binder fibre core polymer is at least 2.5°C, preferably at least 5°C, preferentially at least 7.5°C.

9. Textile sheet structure according to one or more of the preceding claims, **characterized in that** the sheet structure comprises matrix fibres, wherein the difference of the degree of crystallinity between the sheath of the core/sheath binder fibres and the degree of crystallinity of the matrix fibres before the thermal treatment is at least 5%, for example from 5% to 80%, even more preferably from at least 7.5%, for example from 7.5% to 70% and in particular from at least 10%, for example from 10% to 60%.

10. Textile sheet structure according to one or more of the preceding claims, **characterized in that** the matrix fibres are embodied as core/sheath matrix fibres, comprising a matrix fibre sheath polymer and a matrix fibre core polymer.

11. Textile sheet structure according to one or more of the preceding claims, **characterized in that** the matrix fibre sheath polymer is selected from the same polymers, copolymers and/or blends as the binder fibre sheath polymer and/or the matrix fibre core polymer is selected from the same polymers, copolymers and/or blends as the binder fibre core polymer.

12. Textile sheet structure according to one or more of the preceding claims, **characterized in that** the fraction of PEN, copolymers and/or blends thereof and polyethylene terephthalate and/or co-polyethylene terephthalate taken together is more than 80% by weight, preferably more than 90% by weight, even more preferably more than 95% by weight and in particular more than 97% by weight, based in each case on the total weight of the main body.

13. Textile sheet structure according to one or more of the preceding claims, **characterized in that** the fraction of the PEN, its copolymers and/or blends is from 5% to 95% by weight, preferably from 5% to 75% by weight, in particular from 10% to 50% by weight, based in each case on the total weight of the sheet structure.

14. Use of a textile sheet structure according to one or more of the preceding claims for producing electrical insulating materials, for example for the electrical insulation of electric motors, generators or transformers, in particular for producing (flexible) laminates with films in the core as insulation for e.g. slots or slot liners, as carrier material for conductive tapes and/or as a ply separator for phase separation.

15. Process for producing a textile sheet structure according to one or more of Claims 1 to 13, comprising the following process steps:
- providing core/sheath binder fibres in which the sheath comprises PEN, copolymers and/or blends thereof,
- forming a ply containing the core/sheath binder fibres,
- subjecting the ply to temperature, wherein the temperature is above the cold crystallization temperature of the binder fibre sheath polymer, to give a textile sheet structure which comprises a main body of at least one ply, wherein the at least one ply comprises PEN, copolymers and/or blends thereof as a binding component.

## Revendications

1. Structure textile plane comprenant un corps de base constitué d'au moins une couche, l'au moins une couche présentant du polyéthylène naphtalate (PEN), des copolymères et/ou des mélanges de celui-ci en tant que composant de liaison, le PEN étant présent dans les copolymères et/ou les mélanges en tant que composant principal en une proportion supérieure à 90 % en poids, le composant de liaison pouvant être obtenu en soumettant des fibres de liaison à noyau/enveloppe, dans lesquelles le polymère d'enveloppe des fibres de liaison contient du PEN, des copolymères et/ou des mélanges de celui-ci, à des températures supérieures à la température de transition vitreuse du polymère d'enveloppe des fibres de liaison, le composant de liaison pouvant être fabriqué à partir de fibres de liaison à noyau/enveloppe, dans lesquelles le polymère d'enveloppe des fibres de liaison présente du PEN, des copolymères et/ou des mélanges de PEN ayant un degré de cristallinité inférieur à 80 %, **caractérisé en ce que** le polymère d'enveloppe des fibres de liaison présente un point de fusion supérieur à celui du polymère de noyau des fibres de liaison.

2. Structure textile plane selon la revendication 1, **caractérisée en ce que** le composant de liaison se présente sous la forme d'une structure fibreuse plus ou moins déformée pouvant aller jusqu'à une phase continue complètement fusionnée.

3. Structure textile plane selon la revendication 1 ou 2, **caractérisée en ce que** le composant de liaison peut être fabriqué à partir de fibres de liaison à noyau/enveloppe, dans lesquelles le polymère d'enveloppe des fibres de liaison présente du PEN, des copolymères et/ou des mélanges de celui-ci ayant un degré de cristallinité de 0 à 75 %, de de manière encore davantage préférée de 0 à 70 % et notamment de 0 à 60 %.

4. Structure textile plane selon une ou plusieurs des revendications précédentes, **caractérisée en ce que** la structure plane, après stockage thermique à 160 °C pendant 1 semaine, présente une réduction en pourcentage de la force de traction maximale dans au moins une direction inférieure à 5 %, de préférence inférieure à 4 %, par exemple de 0 à 4 %, et/ou une augmentation de la force de traction maximale dans au moins une direction d'au moins 1 %, de préférence de plus de 5 %, par exemple de 5 à 100 %.

5. Structure textile plane selon une ou plusieurs des revendications précédentes, **caractérisé en ce que** le PEN, les copolymères et/ou les mélanges de ceui-ci dans le polymère d'enveloppe des fibres de liaison présentent une température de cristallisation à froid dans la plage de 70 à 200 °C, de manière davantage préférée dans la plage de 80 à 190 °C, et de manière préférée entre toutes dans la plage de 90 à 175 °C.

6. Structure textile plane selon une ou plusieurs des revendications précédentes, **caractérisé en ce que** le PEN, les copolymères et/ou les mélanges de ceui-ci dans le polymère d'enveloppe des fibres de liaison et/ou dans le composant de liaison présentent une température de fusion dans la plage de 180 à 320 °C, de manière davantage préférée dans la plage de 210 à 310 °C, et de manière préférée entre toutes dans la plage de 230 à 300 °C.

7. Structure textile plane selon une ou plusieurs des revendications précédentes, **caractérisée en ce que** le rapport quantitatif entre le polymère de noyau des fibres de liaison et le polymère d'enveloppe des fibres de liaison est de 90:10 à 10:90 (rapport pondéral noyau: enveloppe en % en poids), de manière encore davantage préférée de 80: 20 à 20: 80, de manière encore davantage préférée de 80: 20 à 30: 70 et notamment de 80: 20 à 40: 60.

8. Structure textile plane selon une ou plusieurs des revendications précédentes, **caractérisée en ce que** la différence entre les températures de fusion du polymère d'enveloppe des fibres de liaison et du polymère de noyau des fibres de liaison est d'au moins 2,5 °C, de préférence d'au moins 5 °C, préférentiellement d'au moins 7,5 °C.

9. Structure textile plane selon une ou plusieurs des revendications précédentes, **caractérisée en ce que** la structure plane présente des fibres matricielles, la différence entre le degré de cristallinité de l'enveloppe des fibres de liaison à noyau/enveloppe et le degré de cristallinité des fibres matricielles avant le traitement thermique étant d'au moins 5 %, par exemple de 5 à 80 %, de manière encore davantage préférée d'au moins 7,5 %, par exemple de 7,5 à 70 % et notamment d'au moins 10 %, par exemple de 10 à 60 %.

10. Structure textile plane selon une ou plusieurs des revendications précédentes, **caractérisée en ce que** les fibres matricielles sont réalisées sous forme de fibres matricielles à noyau/enveloppe, comprenant un polymère d'enveloppe des fibres matricielles et un polymère de noyau des fibres matricielles.

11. Structure textile plane selon une ou plusieurs des revendications précédentes, **caractérisée en ce que** le polymère d'enveloppe des fibres matricielles est choisi parmi les mêmes polymères, copolymères et/ou mélanges que le polymère d'enveloppe des fibres de liaison et/ou que le polymère de noyau des fibres matricielles est choisi parmi les mêmes polymères, copolymères et/ou mélanges que le polymère de noyau des fibres de liaison.

12. Structure textile plane selon une ou plusieurs des revendications précédentes, **caractérisée en ce que** la proportion de PEN, de copolymères et/ou de mélanges de celui-ci et de polyéthylène téréphtalate et/ou de copolyéthylène téréphtalate représente au total plus de 80 % en poids, de préférence plus de 90 % en poids, de manière encore davantage préférée plus de 95 % en poids et notamment plus de 97 % en poids, dans chaque cas par rapport au poids total du corps de base.

13. Structure textile plane selon une ou plusieurs des revendications précédentes, **caractérisée en ce que** la proportion de PEN, de ses copolymères et/ou mélanges est de 5 à 95 % en poids, de préférence de 5 à 75 % en poids, notamment de 10 à 50 % en poids, dans chaque cas par rapport au poids total de la structure plane.

14. Utilisation d'une structure textile plane selon une ou plusieurs des revendications précédentes pour la fabrication de matériaux isolants électriques, par exemple pour l'isolation électrique de moteurs électriques, de générateurs ou de transformateurs, notamment pour la fabrication de stratifiés (flexibles) avec des films dans le noyau comme isolation pour, par exemple, des rainures ou des coulisseaux de recouvrement, comme matériau de support pour des bandes conductrices et/ou comme séparateur de couches pour la séparation de phases.

15. Procédé de fabrication d'une structure textile plane selon une ou plusieurs des revendications 1 à 13, comprenant les étapes de procédé suivantes :
- la fourniture de fibres de liaison à noyau/enveloppe, dans lesquelles l'enveloppe présente du PEN, des copolymères et/ou des mélanges de celui-ci,
- la formation d'une couche contenant les fibres de liaison à noyau/enveloppe,
- la soumission de la couche une température, la température étant supérieure à la température de cristallisation à froid du polymère d'enveloppe des fibres de liaison, de manière à obtenir une structure textile plane comprenant un corps de base constitué d'au moins une couche, l'au moins une couche présentant du PEN, des copolymères et/ou des mélanges de celui-ci en tant que composant de liaison.
